# EUROPÄISCHE PATENTSCHRIFT

(11) **EP 0 287 133 B1**
(45) Veröffentlichungstag und Bekanntmachung des Hinweises auf die Patenterteilung: **25.03.1992**
(21) Anmeldenummer: 88200219.9
(22) Anmeldetag: 09.02.1988
(51) Int. Cl.: C23C 22/13, C23C 22/18, C23C 22/36

(54) **Verfahren zur Phosphatierung vor der Elektrotauchlackierung**
Phosphating treatment before electrophoretic dip painting
Procédé de phosphatation avant la peinture électrophorétique par immersion

(30) Priorität: 11.04.1987 DE 3712339
(43) Veröffentlichungstag der Anmeldung: 19.10.1988
(73) Patentinhaber: METALLGESELLSCHAFT AG, 60015 Frankfurt (DE)
(72) Erfinder: Müller, Gerhard, D-6450 Hanau (DE); Rausch, Werner, Dr., D-6370 Oberursel (DE)

(56) Entgegenhaltungen:
- EP-A- 0 045 110
- EP-A- 0 121 274
- EP-A- 0 186 823
- DE-A- 3 345 498
- FR-A- 2 203 893
- FR-A- 2 449 135
- FR-A- 2 569 203

## Beschreibung

Die Erfindung betrifft ein Verfahren zur Phosphatierung von Werkstücken aus Stahl oder teilweise verzinktem Stahl , bei dem die gereinigten und gespülten Werkstücke zunächst mit einer Titanphosphat enthaltenden wäßrigen, schwach alkalischen Lösung aktiviert und anschließend mit einer wäßrigen sauren, NO₃, Fell und Zinkphosphat enthaltenden Phosphatierungslösung im Tauchverfahren behandelt werden sowie dessen Anwendung auf die Vorbehandlung für die kathodische Elektrotauchlackierung.

Es ist bekannt, Stahl mit wäßrigen sauren Phosphatierungslösungen auf Basis Zink/Eisen(II)/Nitrat/Phosphat im Tauchen zu behandeln und anschließend zu lackieren (EP-A-45110). Versucht man, dieses Verfahren als Vorbehandlung für die Elektrotauchlackierung einzusetzen, ergeben sich jedoch erhebliche Mängel. So führt die schwankende Phosphatschichtdicke des bekannten Verfahrens zur Ausbildung ungleichmäßig dicker Elektrotauchlackschichten, die zum Teil mit Schlieren, Läufern und Kratern durchsetzt sind. Ferner entspricht der Korrosionsschutz häufig nicht den gestellten Anforderungen.

Aufgabe der Erfindung ist es, ein Verfahren für die Phosphatierung von Stahl oder teilweise verzinktem Stahl bereitzustellen, das gleichmäßig deckende Phosphatschichten liefert und besonders gut als Vorbehandlung für die Elektrotauchlackierung geeignet ist.

Die Aufgabe wird gelöst, indem das Verfahren der eingangs genannten Art entsprechend der Erfindung derart ausgestaltet wird, daß man zwecks Vorbehandlung für die Elektrotauchlackierung die Werkstücke bei einer Temperatur von 40 bis 60°C mit einer Phosphatierungslösung in Kontakt bringt, die
1,8 bis 5 g/l Zn
0,1 bis 7 g/l Fe(II)
8 bis 25 g/l P₂O₅
5 bis 30 g/l NO₃
enthält und in der das Verhältnis von Freier Säure zu Gesamtsäure auf 0,04 bis 0,07 eingestellt ist.

Das erfindungsgemäße Verfahren dient der Behandlung von Stahl, z.B. von kaltgewalztem Band und Blech aus weichen, unlegierten Stählen sowie von höherfesten kaltgewalzten Feinblechen aus aufgephosphorten Stählen, mikrolegierten Stählen und Dual-Phase-Stählen. Die Verzinkungsschichten auf verzinktem Stahl umfassen z.B. die auf dem Schmelztauchwege erzeugten, auf Basis Zn, Zn + Fe, Zn + Al, Zn + Al + Si sowie die auf elektrolytischem Wege erhaltenen auf Basis Zn, Zn + Ni, Zn + Fe.

Das erfindungsgemäße Verfahren kann auf Werkstücke unterschiedlichster Art und Form, d.h. Flachzeug, Tiefziehteile, Schweiß-, Falz-, Bördel- und Klebkonstruktionen angewendet werden. Um bei Hohlkörpern eine gute Behandlung der Innenflächen zu erzielen, muß für ausreichende Entlüftung und Ausfluß der Flüssigkeit gesorgt werden. Typische Werkstücke komplexer Form und mit unterschiedlichsten Materialien sind Automobilkarosserien.

Die Werkstücke werden zunächst in üblicher Weise, beispielsweise mit alkalischen Entfettungsmitteln, gereinigt und anschließend in Wasser gespült. Hieran schließt sich die Behandlung in einer wäßrigen, leicht alkalischen Lösung, in der aktivierend wirkendes Titanphosphat feinst dispergiert ist.

Die Phosphatierung erfolgt im Temperaturbereich von 40 bis 60°C. Unterhalb dieser Temperatur wird der Phosphatiervorgang zu langsam, um deckende Phosphatschichten in vertretbaren Zeiten auszubilden. Oberhalb 60°C steigen die Energieverluste stark an und es besteht zunehmend die Gefahr von störenden Antrocknungen und Verkrustungen.

Das erfindungsgemäße Phosphatierverfahren gehört in die Gruppe der Verfahren auf der "Eisenseite" und zeichnet sich damit durch vergleichsweise geringe Schlammbildung aus. Beim Start der Bäder kann die Eisen(II)-Konzentration unter 0,1 g/l liegen. Nach wenigen Durchsätzen gelangt sie jedoch infolge des am Stahl stattfindenden Beizabtrages schnell in den erfindungsgemäßen Bereich.

Die Einhaltung der erfindungswesentlichen Konzentrationsbereiche für Zn, Fe(II), P₂O₅ und NO₃ ist die Voraussetzung dafür, optimal für die anschließende Elektrotauchlackierung geeignete Phosphatschichten zu erzeugen. Bei Unterschreitung von 1,8 g/l Zn werden z.B. nur noch unvollständig deckende Phosphatschichten auf Stahl erzeugt. Oberhalb von 5 g/l Zn werden die Phosphatschichten zu dick, um noch eine einwandfreie Lackierung zu ermöglichen. Oberhalb von 7 g/l Fe(II) nimmt die Qualität der Phosphatschichten im Hinblick auf die nachfolgende Elektrotauchbehandlung deutlich ab. Unterhalb von 8 g/l P₂O₅ reicht der Phosphatgehalt für eine ordnungsgemäße Phosphatierung nicht mehr aus, während eine Überschreitung von 25 g/l P₂O₅ keine weiteren technischen Vorteile mehr erbringt. Bei NO₃-Konzentrationen unter 5 g/l fehlt es den Bädern an der notwendigen Beschleunigung der Phosphatschichtausbildung. Oberhalb 30 g/l NO₃ findet keine weitere auswertbare Zunahme der Schichtbildungsgeschwindigkeit mehr statt.

Von großer Bedeutung für die Durchführung des erfindungsgemäßen Verfahrens ist das Verhältnis von Freier Säure zu Gesamtsäure. Unter 0,04 gehen wertvolle Bestandteile der Phosphatierungslösung durch zunehmende Schlammbildung verloren. Oberhalb 0,07 nimmt die Phosphatiergeschwindigkeit stark ab. Die Einstellung des optimalen Verhältnisses wird durch eine Konzentrationsabstimmung der Badkomponenten, gegebenenfalls unter Mitverwendung weiterer Kationen, z.B. von Na, K, NH₄, oder weiteren Anionen, z.B. von Cl, SO₄, erzielt.

Besonders günstige Ergebnisse bezüglich der nachfolgenden Elektrotauchlackierung werden erzielt, wenn entsprechend einer bevorzugten Ausgestaltung der Erfindung die Werkstücke mit einer Phosphatierungslösung in Kontakt gebracht werden, die maximal 3 g/l Zn und vorzugsweise 0,5 bis 5 g/l Fe(II) enthält.

Zur Modifikation der Schichtbildung können weitere zweiwertige Kationen, z.B. aus der Gruppe Ca, Co, Cu, Mg, Mn, Ni, der Phosphatierungslösung zugesetzt werden. Vorzugsweise werden die Werkstücke mit einer Phosphatierungslösung in Kontakt gebracht, die zusätzlich Mangan in einer Menge bis zu 3 g/l bzw. Magnesium in einer Menge bis zu 3 g/l enthält. Bei Zugabe von Cobalt sind bis 0,3 g/l und von Nickel bis 0,15 g/l bevorzugt. Bei Gehalten über 0,3 g/l Co bzw. über 0,15 g/l Ni können streifige Phosphatschichten auf Stahl ausgebildet werden.

Eine weitere zweckmäßige Ausführungsform der Erfindung besteht darin, die Werkstücke mit einer Phosphatierungslösung in Kontakt zu bringen, die bis zu 3 g/l, vorzugsweise mindestens 0,3 g/l, Hydroxylamin enthält. In diesem Fall kann die Konzentration von Ni auf 0,5 g/l erhöht werden, wenn gleichzeitig mindestens 0,3 g/l Hydroxylamin anwesend sind. Hydroxylamin wirkt sich beschleunigend auf den Phosphatiervorgang aus.

Zur Erhöhung der Aggressivität der Phosphatierungslösung, zur Erhöhung der Phosphatiergeschwindigkeit und zur Optimierung der Schichtbildung auf aluminiumhaltigen Zinkoberflächen werden gemäß einer weiteren vorteilhaften Ausführungsform der Erfindung die Werkstücke mit einer Phosphatierungslösung in Kontakt gebracht, die bis zu 3 g/l SiF₆ und/oder bis zu 3 g/l BF₄ und/oder bis zu 1,5 g/l F enthält.

Zusätze von vorzugsweise bis zu 3 g/l Weinsäure und/oder Zitronensäure dienen dazu, das Flächengewicht der Phosphatschichten herabzusetzen und die Schichtbildung weiter zu beschleunigen.

Weiterhin ist es vorteilhaft, Phosphatierungslösungen einzusetzen, die bis zu 0,5 g/l, vorzugsweise 0,05 bis 0,35 g/l m-Nitrobenzolsulfonat enthalten. m-Nitrobenzolsulfonat bewirkt eine starke Beschleunigung der Phosphatierung bei gleichzeitiger deutlicher Herabsetzung der Phosphatschichtdicke.

Um zu vermeiden, daß die Phosphatierbäder von der Eisenseite durch autokatalytische Nitritbildung auf die Nitritseite kommen, werden den Bädern vorzugsweise Nitrit zerstörende Verbindungen, z.B. Harnstoff oder Amidosulfosäure, zugesetzt.

Um einen Anstieg der Eisen(II)-Konzentration über die gewünschte Konzentration hinaus zu vermeiden, ist es zweckmäßig, einen Teil des durch Beizangriff in Lösung gegangenen Eisen(II) zu Eisen(III) zu oxidieren und damit in Form von schwerlöslichem Eisen(III)-phosphat-Schlamm auszufällen. Nach bevorzugten Ausgestaltungen der Erfindung können für diese Oxidation der Kontakt der Phosphatierungslösung mit sauerstoffhaltigem Gas sowie der Zusatz von Chlorat und/oder Peroxidverbindungen dienen.

Zur Herabsetzung der Freien Säure in den Phosphatierbädern können z.B. Alkalihydroxide und Karbonate zugesetzt werden. Besonders vorteilhaft ist die Verwendung von Zinkoxid, Zinkkarbonat und/oder Mangankarbonat, mit dem zusätzlich schichtbildende Kationen in die Phosphatierungslösung eingebracht werden.

Das erfindungsgemäße Phosphatierverfahren kann außerdem so modifiziert werden, daß dem Tauchen in die Phosphatierungslösung ein Spritzen mit der Phosphatierungslösung vorausgeht und/oder angeschlossen wird. Üblicherweise liegen die Tauchzeiten im Bereich von 2 bis 5 min, während das Vor- und/oder Nachspritzen sich auf wenige Sekunden bis etwa 0,5 min beläuft.

Gemäß einer vorteilhaften Ausführungform wird das erfindungsgemäße Phosphatierverfahren derart geführt, daß Phosphatschichten mit einem Flächengewicht von 1 bis 5 g/m² erzeugt werden. Hierdruch wird optimaler Korrosionsschutz mit einer guten Biegehaftung der Lacküberzüge verbunden.

Die mit dem erfindungsgemäßen Verfahren ausgebildeten Schichten sind als Haftgrund für anodische und kathodische Elektrotauchlacke geeignet. Besonders günstige Ergebnisse werden erzielt, wenn das Verfahren zur Vorbehandlung für die kathodische Elektrotauchlackierung dient und hierbei Lackfilmdicken im Bereich von ca. 15 bis 40 µm erzielt werden sollen. Die Elektrotauchlackschichten können als Grundlack für weitere Lackschichten oder auch als Einschichtlacke dienen.

Die Erfindung wird anhand der nachfolgenden Beispiele beispielsweise und näher erläutert.

### Beispiel

Bleche aus Karosseriestahl und verzinktem Stahl wurden mit einem alkalischen Reiniger entfettet, in Wasser gespült, mit einer wäßrigen Suspension aus etwa 50 mg/l Titanphosphat in einer wäßrigen Lösung aus 1 g/l Dinatriumphosphat und 0,25 g/l Tetranatriumpyrophosphat durch 1 min Tauchen bei 40°C aktiviert und anschließend in den in der Tabelle angeführten Phosphatierungslösungen 1 bis 6 bei 55°C im Tauchen phosphatiert.

Auf Stahl wurde eine Mindestphosphatierzeit von 2 bis 3 min, auf verzinktem Stahl von kleiner als 1 min gefunden. Als Mindestphosphatierzeit ist die Behandlungszeit im Phosphatierbad definiert, die zur Ausbildung einer visuell gleichmäßig deckenden Phosphatschicht notwendig ist.

Das Schichtgewicht lag bei Stahl zwischen 3,6 und 4,3 g/m², bei Zink zwischen 2,2 und 3,0 g/m².

Die Freie Säure (Gesamtsäure) ist definiert als die Menge an ml n/10 NaOH, die zur Neutralisation von 10 ml Badprobe gegen Dimethylgelb (Phenolphthalein) erforderlich ist. Das Verhältnis von Freier Säure zu Gesamtsäure betrug (0,054 bis 0,063) : 1.

Nach der Phosphatierung wurde mit Wasser gespült, mit chromhaltiger Nachspüllösung passiviert, mit vollentsalztem Wasser nachgespült und danach kathodisch elektrotauchlackiert.

Es ergaben sich gleichmäßige Lackschichten, die ohne und mit weiterem Lackaufbau eine sehr gute Haftung zum metallischen Untergrund und einen ausgezeichneten Korrosionsschutz zeigten. Diese Qualität war mindestens der ebenbürtig, die mit den bekannten Niedrigzink-Phosphatierverfahren, betrieben mit Chlorat-und/oder Nitrit-Beschleunigung in praktisch Eisen(II)-freien Bädern, erhalten wurden.

## Patentansprüche

1. Verfahren zur Phosphatierung von Werkstücken aus Stahl oder teilweise verzinktem Stahl, bei dem die gereinigten und gespülten Werkstücke zunächst mit einer Titanphosphat enthaltenden wäßrigen, schwach alkalischen Lösung aktiviert und anschließend mit einer wäßrigen sauren, NO₃, FeII und Zinkphosphat enthaltenden Phosphatierungslösung im Tauchverfahren behandelt werden, dadurch gekennzeichnet, daß man die Werkstücke zwecks Vorbehandlung für die Elektrotauchlackierung bei einer Temperatur von 40 bis 60°C mit einer Phosphatierungslösung in Kontakt bringt, die
1,8 bis 5 g/l Zn
0,1 bis 7 g/l Fe(II)
8 bis 25 g/l P₂O₅
5 bis 30 g/l NO₃
enthält und in der das Verhältnis von Freier Säure zu Gesamtsäure auf 0,04 bis 0,07 eingestellt ist.

2. Verfahren nach Anspruch 1, dadurch gekennzeichnet, daß man die Werkstücke mit einer Phosphatierungslösung in Kontakt bringt, die maximal 3 g/l Zink und 0,5 bis 5 g/l Eisen(II) enthält.

3. Verfahren nach Anspruch 1 oder 2, dadurch gekennzeichnet, daß man die Werkstücke mit einer Phosphatierungslösung in Kontakt bringt, die zusätzlich Mangan in einer Menge bis zu 3 g/l enthält.

4. Verfahren nach Anspruch 1, 2 oder 3, dadurch gekennzeichnet, daß man die Werkstücke mit einer Phosphatierungslösung in Kontakt bringt, die zusätzlich Magnesium in einer Menge bis zu 3 g/l enthält.

5. Verfahren nach Anspruch 1, 2, 3 oder 4, dadurch gekennzeichnet, daß man die Werkstücke mit einer Phosphatierungslösung in Kontakt bringt, die zusätzlich bis zu 0,3 g/l Cobalt und/oder bis zu 0,15 g/l Nickel enthält.

6. Verfahren nach einem oder mehreren der Ansprüche 1 bis 5, dadurch gekennzeichnet, daß man die Werkstücke mit einer Phosphatierungslösung in Kontakt bringt, die bis zu 3 g/l Hydroxylamin enthält.

7. Verfahren nach einem oder mehreren der Ansprüche 1 bis 6, dadurch gekennzeichnet, daß man die Werkstücke mit einer Phosphatierungslösung in Kontakt bringt, deren Nickelgehalt bei Gegenwart von mindestens 0,3 g/l Hydroxylamin auf maximal 0,5 g/l Nickel eingestellt ist.

8. Verfahren nach einem oder mehreren der Ansprüche 1 bis 7, dadurch gekennzeichnet, daß man die Werkstücke mit einer Phosphatierungslösung in Kontakt bringt, die bis zu 3 g/l SiF₆ und/oder bis zu 3 g/l BF₄ und/oder bis zu 1,5 0/1 F enthält.

9. Verfahren nach einem oder mehreren der Ansprüche 1 bis 3, dadurch gekennzeichnet, daß man die Werkstücke mit einer Phosphatierungslösung in Kontakt bringt, die bis zu 3 g/l Weinsäure und/oder Zitronensäure enthält.

10. Verfahren nach einem oder mehreren der Ansprüche 1 bis 9, dadurch gekennzeichnet, daß man die Werkstücke mit einer Phosphatierungslösung in Kontakt bringt, die bis zu 0,5 g/l m-Nitrobenzolsulfonat enthält.

11. Verfahren nach einem oder mehreren der Ansprüche 1 bis 10, dadurch gekennzeichnet, daß man die Werkstücke mit einer Phosphatierungslösung in Kontakt bringt, die Nitrit-zerstörende Substanzen enthält.

12. Verfahren nach einem oder mehreren der Ansprüche 1 bis 11, dadurch gekennzeichnet, daß man die Werkstücke mit einer Phosphatierungslösung in Kontakt bringt, deren Gehalt an zweiwertigem Eisen durch Fällung überschüssigen, in die Phosphatierungslösung übergegangenen zweiwertigen Eisens in Form von Eisen-III-phosphat mittels sauerstoffhaltiger Gase und/oder Chlorat und/oder Peroxidverbindungen eingestellt wird.

13. Verfahren nach einem oder mehreren der Ansprüche 1 bis 12, dadurch gekennzeichnet, daß man die Werkstücke mit einer Phosphatierungslösung in Kontakt bringt, deren Gehalt an Freier Säure durch Zugabe von Zinkoxid, Zinkkarbonat und/oder Mangankarbonat eingestellt worden ist.

14. Verfahren nach einem oder mehreren der Ansprüche 1 bis 13, dadurch gekennzeichnet, daß man die Werkstücke vor und/oder nach der Tauchbehandlung mit der Phosphatierungslösung im Spritzen in Kontakt bringt.

15. Verfahren nach einem oder mehreren der Ansprüche 1 bis 14, dadurch gekennzeichnet, daß man die Werkstücke mit einer Phosphatierungslösung derart in Kontakt bringt, daß Phosphatschichten mit einem Flächengewicht von 1 bis 5 g/m² aufgebracht werden.

16. Anwendung des Verfahrens nach einem oder mehreren der Ansprüche 1 bis 15 auf die Vorbehandlung für die kathodische Elektrotauchbehandlung.

## Claims

1. A process of phosphating workpieces made of steel or partly galvanized steel, wherein the cleaned and rinsed workpieces are first activated with a weakly alkaline aqueous solution which contains titanium phosphate and are subsequently treated with an acid aqueous phosphating solution which contains NO₃, FeII and zinc phosphate, by a dipping process characterized in that the workpieces in preparation for electro-immersion painting are contacted at a temperature from 40 to 60°C with a phosphating solution which contains
1.8 to 5 g/l Zn
0.1 to 7 g/l FeII
8 to 25 g/l P₂O₅
5 to 30 g/l NO₃
and in which the ratio of free acid to total acid is adjusted to 0.04 to 0.07.

2. A process according to claim 1, characterized in that the workpieces are contacted with a phosphating solution which contains up to 3 g/l zinc and 0.5 to 5 g/l iron(II).

3. A process according to claim 1 or 2, characterized in that the workpieces are contacted with a phosphating solution which additionally contains up to 3 g/l manganese.

4. A process according to claim 1, 2 or 3, characterized in that the workpieces are contacted with a phosphating solution which additionally contains up to 3 g/l magnesium.

5. A process according to claim 1, 2, 3 or 4, characterized in that the workpieces are contacted with a phosphating solution which additionally contains up to 0.3 g/l cobalt and/or up to 0.15 g/l nickel.

6. A process according to one or more of the claims 1 to 5, characterized in that the workpieces are contacted with a phosphating solution which contains up to 3 g/l hydroxylamine.

7. A process according to one or more of the claims 1 to 6, characterized in that the workpieces are contacted with a phosphating solution which contains at least 0.3 g/l hydroxylamine and up to 0.5 g/l nickel.

8. A process according to one or more of the claims 1 to 7, characterized in that the workpieces are contacted with a phosphating solution which contains up to 3 g/l SiF₆ and/or up to 3 g/l BF₄ and/or up to 1.5 g/l F.

9. A process according to one or more of the claims 1 to 8, characterized in that the workpieces are contacted with a phosphating solution which contains up to 3 g/l tartaric acid and/or citric acid.

10. A process according to one or more of the claims 1 to 9, characterized in that the workpieces are contacted with a phosphating solution which contains up to 0.5 g/l m-nitrobenzene sulfonate.

11. A process according to one or more of the claims 1 to 10, characterized in that the workpieces are contacted with a phosphating solution which contains nitrite-destroying substances.

12. A process according to one or more of the claims 1 to 11, characterized in that the workpieces are contacted with a phosphating solution in which the content of divalent iron is adjusted in that surplus divalent iron that has entered the phosphating solution is precipitated as iron(III) phosphate by means of oxygen-containing gases and/or chlorate and/or peroxide compounds.

13. A process according to one or more of the claims 1 to 12, characterized in that the workpieces are contacted with a phosphating solution in which the content of free acid is adjusted by an addition of zinc oxide, zinc carbonate and/or manganese carbonate.

14. A process according to one or more of the claims 1 to 13, characterized in that the workpieces are contacted with sprayed phosphating solution before and/or after the workpieces are dipped into the phosphating solution.

15. A process according to one or more of the claims 1 to 14, characterized in that the workpieces are contacted with a phosphating solution so as to apply phosphate coatings having a weight from 1 to 5 g/m².

16. The use of the process according to one or more of the claims 1 to 15 in preparation for cathodic electro-immersion painting.

## Revendications

1. Procédé pour la phosphatation de pièces à usiner en acier ou en acier partiellement zingué, dans lequel les pièces nettoyées et rincées sont d'abord activées avec une solution aqueuse légèrement alcaline, contenant du phosphate de titane, et ensuite traitées, dans le procédé au trempé, par une solution aqueuse acide de phosphatation contenant du NO₃, du Fe-(II) et du phosphate de zinc, caractérisé en ce que l'on met les pièces, aux fins d'un prétraitement pour la peinture par électroimmersion, à une température de 40 à 60°C, en contact avec une solution de phosphatation qui contient
de 1,8 à 5 g/l de Zn
de 0,1 à 7 g/l de Fe-(II)
de 8 à 25 g/l de P₂O₅
de 5 à 30 g/l de NO₃
et dans laquelle le rapport de l'acide libre à l'acide total est ajusté à 0,04-0,07.

2. Procédé selon la revendication 1, caractérisé en ce que l'on met les pièces en contact avec une solution de phosphatation qui contient au maximum 3 g/l de zinc et de 0,5 à 5 g/l de fer(II).

3. Procédé selon la revendication 1 ou 2, caractérisé en ce que l'on met les pièces en contact avec une solution de phosphatation qui contient en outre du manganèse en une quantité allant jusqu'à 3 g/l.

4. Procédé selon la revendication 1, 2 ou 3, caractérisé en ce que l'on met les pièces en contact avec une solution de phosphatation qui contient en outre du magnésium en une quantité allant jusqu'à 3 g/l.

5. Procédé selon la revendication 1, 2, 3 ou 4, caractérisé en ce que l'on met les pièces en contact avec une solution de phosphatation qui contient en outre jusqu'à 0,3 g/l de cobalt et/ou jusqu'à 0,15 g/l de nickel.

6. Procédé selon une ou plusieurs des revendications 1 à 5, caractérisé en ce que l'on met les pièces en contact avec une solution de phosphatation qui contient jusqu'à 3 g/l d'hydroxylamine.

7. Procédé selon une ou plusieurs des revendications 1 à 6, caractérisé en ce que l'on met les pièces en contact avec une solution de phosphatation dont la teneur en nickel, en présence d'au moins 0,3 g/l d'hydroxylamine, est ajustée à 0,5 g/l de nickel au maximum.

8. Procédé selon une ou plusieurs des revendications 1 à 7, caractérisé en ce que l'on met les pièces en contact avec une solution de phosphatation qui contient jusqu'à 3 g/l de SiF₆ et/ou jusqu'à 3 g/l de BF₄ et/ou jusqu'à 1,5 g/l de F.

9. Procédé selon une ou plusieurs des revendications 1 à 8, caractérisé en ce que l'on met les pièces en contact avec une solution de phosphatation qui contient jusqu'à 3 g/l d'acide tartrique et/ou d'acide citrique.

10. Procédé selon une ou plusieurs des revendications 1 à 9, caractérisé en ce que l'on met les pièces en contact avec une solution de phosphatation qui contient jusqu'à 0,5 g/l de m-nitrobenzènesulfonate.

11. Procédé selon une ou plusieurs des revendications 1 à 10, caractérisé en ce que l'on met les pièces en contact avec une solution de phosphatation qui contient des substances détruisant le nitrite.

12. Procédé selon une ou plusieurs des revendications 1 à 11, caractérisé en ce que l'on met les pièces en contact avec une solution de phosphatation dont la teneur en fer bivalent est ajustée par précipitation de fer bivalent en excès, qui est passé dans la solution de phosphatation, sous forme de phosphate ferrique au moyen de gaz contenant de l'oxygène et/ou de chlorate et/ou de composés de type peroxyde.

13. Procédé selon une ou plusieurs des revendications 1 à 12, caractérisé en ce que l'on met les pièces en contact avec une solution de phosphatation dont la teneur en acide libre a été ajustée par addition d'oxyde de zinc, de carbonate de zinc et/ou de carbonate de manganèse.

14. Procédé selon une ou plusieurs des revendications 1 à 13, caractérisé en ce que l'on met les pièces en contact avec la solution de phosphatation par pulvérisation, avant et/ou après le traitement au trempé.

15. Procédé selon une ou plusieurs des revendications 1 à 14, caractérisé en ce que l'on met les pièces en contact avec une solution de phosphatation de manière que les couches de phosphate soient appliquées avec un poids par unité de surface allant de 1 à 5 g/m².

16. Application du procédé selon une ou plusieurs des revendications 1 à 15 au prétraitement pour le traitement par électroimmersion cathodique.
